# EUROPÄISCHE PATENTSCHRIFT

(11) **EP 1 064 658 B1**
(45) Veröffentlichungstag und Bekanntmachung des Hinweises auf die Patenterteilung: **28.05.2003**
(21) Anmeldenummer: 99924659.8
(22) Anmeldetag: 19.03.1999
(51) Int. Cl.: H01B 7/36

(54) **UMMANTELUNG**
SHEATH
GAINE DE CABLE

(30) Priorität: 20.03.1998 DE 19812314
(43) Veröffentlichungstag der Anmeldung: 03.01.2001
(73) Patentinhaber: SIEMENS AKTIENGESELLSCHAFT, 80333 München (DE)
(72) Erfinder: PRIESNITZ, Ulrich, D-96450 Coburg (DE); SCHNEIDER, Reiner, D-96237 Ebersdorf (DE)
(74) Vertreter: Fischer, Volker, Dipl.-Ing.
(86) Internationale Anmeldenummer: DE9900818
(87) Internationale Veröffentlichungsnummer: WO99048114

(56) Entgegenhaltungen:
- EP-A- 0 329 884
- DE-A- 2 323 799
- FR-A- 2 617 325

## Beschreibung

### 1. Einleitung und Stand der Technik

Der Mantel eines elektrischen oder optischen Nachrichtenkabels soll die aus den Verseilelementen (Lichtwellenleiteradern, Kupferadern, Blindelementen), den Stütz- und Zugelementen sowie der ggf. vorhandenen Bewicklung bestehende Kabelseele vor mechanischen, thermischen und chemischen Einwirkungen sowie vor Feuchte schützen. Bei den im Außenbereich verlegten Nachrichtenkabeln besteht der Mantel meist aus rußgeschwärztem Polyethylen (mit oder ohne Sperrschicht), da dieser leicht zu verarbeitende Kunststoff in einem weiten Temperaturbereich annähernd konstante dielektrische Eigenschaften aufweist und er allen üblicherweise auftretenden mechanischen und chemischen Belastungen standhält.

Die Markierung des Kabelmantels mit Zahlen, Buchstaben, Zeichen usw. kann man während der Mantelextrusion beispielsweise unter Verwendung eines Signierrades vornehmen. Mit Hilfe des Signierrades wird hierbei ein weißes Kunststoffpulver mit einer der gewünschten Markierung entsprechenden Verteilung auf den noch heißen, rußgeschwärzten Kunststoffmantel aufgebracht und durch die noch vorhandene Restwärme mit diesem verschmolzen.

Wesentlich schneller und flexibler lassen sich Kunststoffe durch Bestrahlung mit einer Lasersonde markieren (siehe beispielsweise [1]-[2]). Abhängig von der Laserleistung, wird die äußere Kunststoffschicht hierbei lokal aufgeschmolzen, aufgeschäumt oder verdampft und deren Oberfläche oder Struktur entsprechend verändert.

Im bestrahlten Bereich tritt eine Farbänderung auf, wenn man ein dem Kunststoff beigemischtes Pigment mit Hilfe einer auf ein Absorbtionsmaximum des Pigments abgestimmten Lasersonde selektiv zerstört bzw. verbrennt (siehe beispielsweise [3] und [4]).

Das Dokument FR 2 617 325 A betrifft ein markierbares elektrisches Kabel, welches eine aus einem hitzebeständigen Material gefertigte Schutzschicht aufweist. Auf der Schutzschicht ist noch eine weitere farbige Außenschicht aufgebracht. Die Außenschicht wird zur Herstellung einer Markierung partiell abgetragen, so daß die darunterliegende, zur Außenschicht verschieden eingefärbte Schutzschicht von außen sichtbar wird. Die Markierung erscheint infolge eines deutlichen Kontrastes. Um die Erkennbarkeit der durch Gravur erzeugten Markierung zu gewährleisten und zu erleichtern, wird dem Material der Außenschicht ein den Abtragungsprozeß fördernder Dotierstoff beigemischt.

Das Dokument EP 0 329 884 A1 beschreibt ein Verfahren zur Markierung eines elektrischen Kabels, das eine photosensitive Subtanz in einer äußeren Schicht enthält. Der Anteil der photosensitiven Substanz in einer Oberflächenschicht ist gegenüber dem übrigen Mantelbereich erhöht.

In DE 2 323 799 A wird ein Verfahren zur Kennzeichnung eines langgestreckten Guts beschrieben, wobei die Möglichkeit erwähnt ist, einem Kunststoff Stoffe beizugeben, durch die bei Einwirkung von energiereicher Strahlung Reaktionen hervorgerufen werden, die sich in einem Farbumschlag ausdrücken. Es wird ein Verfahren als besonders vorteilhaft beschrieben, bei dem auf die Oberfläche des Gutes eine mit Farbstoff versehene Kunststofflösung auf Acrylbasis aufgebracht wird, die polymerisiert bzw. vernetzt und zusätzlich mit Lösungsmittel behandelt wird.

### 2. Gegenstand, Ziele und Vorteile der Erfindung

Die Erfindung betrifft eine durch Bestrahlung mit Photonen markierbare, insbesondere lasermarkierbare Ummantelung, beispielsweise für langgestreckte oder strangförmige Objekte (Kabelseelen jeder Art, insbesondere Seelen von Stromkabeln oder elektrischen bzw. optischen Machrichtenkabeln). Die Ummantelung soll derart beschaffens sein, daß sich auf ihrer Oberfläche eine gut erkennbare, abriebfeste Markierung berührungslos erzeugen läßt. Ummantelungen mit den in Patentanspruch 1 angegebenen Merkmalen besitzen diese Eigenschaft. Vorteilhafte Weiterbildungen und Ausgestaltungen der Ummantelungen sind Gegenstand der abhängigen Ansprüche. Die Erfindung betrifft weiterhin ein Verfahren zur Markierung einer Ummantelung nach Patentanspruch 12.

Wie eingangs erwähnt, werden Kabelmäntel mit einem hohen Rußanteil von bis zu 2,5 ± 0,5 Gew. % bisher unter Verwendung eines Signierrades mit einer weißen, allerdings wenig abriebfesten Markierung versehen. Die prinzipiell ebenfalls anwendbare Technik der Laserbeschriftung hat einen Materialabtrag und damit eine Beschädigung des Kabelmantels zur Folge. Außerdem ist die erzeugte Gravur wegen des fehlenden Kontrastes nur schwer erkennbar.

Durch Verwendung der erfindungsgemäßen Ummantelung als Seelenhülle lassen sich die geschilderten Nachteile vermeiden. Da die vergleichsweise dünne, einen niedrigeren Rußanteil aufweisende Außenschicht der Ummantelung die einfallende Laserstrahlung vollständig absorbiert, bleibt die darunterliegende, die Schutzfunktion übernehmende Innenschicht intakt. Die abriebfeste, in der Außenschicht erzeugte Markierung erscheint als weiße Struktur vor einem schwarzen Hintergrund.

### 3. Zeichnungen

Die Erfindung wird im folgenden anhand der Zeichnungen erläutert, wobei
- Figur 1: ein Nachrichtenkabel für den Außenbereich und
- Figur 2: den lasermarkierbaren Mantel des Außenkabels
jeweils im Querschnitt zeigen.

### 4. Beschreibung eines Ausführungsbeispiels

Die Seele des in Figur 1 im Querschnitt dargestellten Nachrichtenkabels 1 besteht aus dem Stahl oder glasfaserverstärkten Kunststoff gefertigten Zentralelement 2 (Knickschutz und/oder Zugentlastung), den konzentrisch in einer Lage um das Zentralelement 2 angeordneten Verseilelementen 3/4/5 sowie der Bewicklung 6. Ein die Zwickel der Seele ausfüllende Masse (Petrolat) stellt sicher, daß sich eindringendes Wasser nicht in Längsrichtung des Kabels 1 ausbreitet. Als Verseilelemente weist die Kabelseele einen sogenannten Kupfervierer 3, ein beispielsweise aus Polyethylen (PE) gefertigtes Blindelement 4 sowie drei Bündeladern 5 auf. Jede der Bündeladern 5 besteht aus einer Kunststoffhülle und mehreren darin angeordneten, durch ein thixtropes Gel fixierten Lichtwellenleiterfasern 7. Als zugaufnehmende / zugentlastende Elemente finden insbesondere Aramidgarne 8 Verwendung. Sie sind zwischen der Seelenbewicklung 6 und dem schwarzen Kabelmantel 9 angeordnet.

Wie der in Figur 2 dargestellte Querschnitt nicht maßstabsgetreu zeigt, ist der Mantel 9 des Nachrichtenkabels 1 geschichtet aufgebaut. Die seelenseitige, etwa d = 2 mm dicke Innenschicht 10 des Mantels 9 besteht vorzugsweise aus einem rußgeschwärzten Polyethylen, insbesondere einem Polyethylen-Copolymer (Polyethylen-Ethylen-Venylacetat), dessen Rußgehalt beispielsweise 1 - 3 Gew.%, insbesondere 2,5 ± 0,5 Gew.% beiträgt. Als Material für die nur etwa 0,01 - 1,0 mm, vorzugsweise 0,05 - 0,2 mm, insbesondere 0,1 mm dicke Außenschicht 11 kommen Polyethylen oder das gut auf der Polyethylen-Innenschicht 10 haftende Polypropylen (PP) in Betracht.

Der als Markierungsfläche dienenden äußeren Mantelschicht 11 ist ebenfalls Ruß als Farbstoff beigemischt, wobei der Rußanteil im Bereich von 0,2 - 0,8 Gew.%, insbesondere 0,2 - 0,5 Gew.%, vorzugsweise im Bereich von 0,3 - 0,4 Gew.% liegt. Beide jeweils schwarz eingefärbte Mantelschichten 10/11 werden durch Koextrusion auf die Kabelseele aufgebracht und miteinander verschweißt. Bestehen die als Kabelmantel 9 dienenden Schichten 10/11 aus unterschiedlichen Materialien, sorgt ein Haftvermittler oder ein Schmelz- bzw. Reaktionskleber für deren feste Verbindung.

Zur Markierung des Kabelmantels 9 mit Zahlen, Buchstaben, Zeichen, Symbolen usw. beaufschlagt man dessen äußere Schicht 11 mit elektromagnetischer Strahlung der Wellenlänge 500 nm ≤ λ ≤ 1200 nm. Als Photonenquelle findet insbesondere ein gepulst betriebener Nd:YAG-Laser (Wellenlänge:λ = 1064 nm bzw. frequenzverdoppelt λ = 532 nm; Laserleistung: 90 W; Impulswiederholfrequenz: 20-50 kHz) Verwendung, dem beispielsweise eine rechnergesteuerte Ablenkeinheit sowie eine Abbildungsoptik zugeordnet ist (siehe beispielsweise [1/2]). Die Ablenkeinheit kann insbesondere aus zwei um orthogonale Achsen drehbaren Spiegeln und einer entsprechenden Ansteuerelektronik bestehen. Der Gehalt an Ruß und die Dicke der äußeren Mantelschicht 11 sind so gewählt, daß sie die auftreffende Laserstrahlung vollständig absorbiert. Die Laserstrahlung gelangt also nicht zur seelenseitigen Mantelschicht 10, so daß deren mechanische Stabilität und Dichtigkeit erhalten bleiben.

Als Folge des hohen Energieeintrags schmilzt das äußere Mantelmaterial im Bereich des Laserfokus auf. Da der im Ruß enthaltene Kohlenstoff gleichzeitig zu CO₂ verbrennt, entsteht ein weitgehend rußfreier, schaumartig strukturierter Bereich, welcher einfallendes Licht sehr stark streut. Der mit der Lasersonde abgetastete Bereich der äußeren Mantelschicht 11 erscheint somit als weiße Fläche vor einem schwarzen Hintergrund.

### 5. Ausgestaltung, Abwandlungen und Weiterbildungen

Die Erfindung ist selbstverständlich nicht auf das oben beschriebene Ausführungsbeispiel beschränkt. So kann man ohne weiteres
- auch die Seele eines elektrischen Nachrichten-/Stromkabels, ein Koaxialkabel, eine einen elektrischen Leiter aufweisende Ader, eine Lichtwellenleiter-Ader oder eine Lichtwellenieiter-Bündelader in der beschriebenen Weise ummanteln, wobei die innenseitige Schicht der Ummantelung nicht notwendigerweise Ruß oder Graphit enthalten muß (naturfarbenes Material);
- die innenseitige Schicht der Ummantelung geschichtet ausführen;
- einen Kabelmantel, ein Koaxialkabel oder eine Ader mit einem gut haftenden Material beschichten, welches den genannten Anteil von Ruß oder Graphit enthält und dieses Material anschließend durch Bestrahlung mit Photonen markieren;
- die Ummantelung mit zugentlastenden und/oder zugaufnehmenden Elementen (Aramidgarne, Stahldrähten usw.) versehen;
- die Ummantelung als Schlauch oder Rohr (Wasserschlauch, Rohr für die Fußbodenheizung, usw.) verwenden, wobei die innere Schicht der entsprechend bemessenen und ausreichend dick ausgeführten Ummantelung nicht notwendigerweise Ruß oder Graphit enthalten muß;
- anstelle des Polyethylens hoher, mittlerer oder niedriger Dichte (HDPE, MDPE, LDPE) oder des Polypropylens einen anderen Kunststoff zu verwenden, welcher für Strahlung der Wellenlänge 500 nm < λ ≤ 1200 nm transparent oder zumindest durchscheinend ist;
- PVC (Polyvenylchlorid), PA (Polyamid), FEP (Tetrafluorethylen- Hexafluorpropylen), PFA (Perfluoralkoxi-Copolymer) oder EVA (Ethylen-Venylacetat) als Mantelmaterial verwenden;
- den Mantelmaterialien noch Stabilisatoren/Alterungsschutzmittel (Antioxidantien, Lichtschutzmittel, UV-Absorber usw.) beimischen;
- auch nicht langgestreckte oder strangförmige Objekte in der beschriebenen Weise ummanteln bzw. mit einem den genannten Ruß-/Graphitgehalt aufweisenden Kunststoffschicht versehen und diese anschließend durch Bestrahlung mit Photonen markieren.

### 6. Literatur

[1] Prof. Dr. Hans-Robert Kohler; "Lasertechnologie und Anwendung", Vulkan-Verlag, Essen (1993); Seiten 199 - 205
[2] DE 31 47 230 A1
[3] Laser 4/87, Seiten 34 - 36
[4] DE 30 44 722 C2

## Patentansprüche

1. Ummantelung (9), welche durch Bestrahlung mit Photonen markierbar ist, wobei die einen Innenraum von einem Außenraum trennende, eine innenraumseitige erste Schicht (10) und eine außenraumseitige zweite Schicht (11) aufweisende Ummantelung (9) durch folgende weitere Merkmale **gekennzeichnet** ist:
a) die aus einem ersten Material bestehende erste Schicht (10) enthält einen ersten Anteil eines Farbstoffs;
b) die aus einem zweiten Material bestehende zweite Schicht (11) enthält zumindest innerhalb eines als Markierungsfläche dienenden Bereichs einen kleineren zweiten Anteil des Farbstoffs, wobei der zweite Anteil des Farbstoffs derart bemessen ist, daß die Bestrahlung des Bereichs mit Photonen eine Farbänderung des Materials der zweiten Schicht hervorruft.

2. Ummantelung nach Anspruch 1,
**dadurch gekennzeichnet,**
**daß** das zweite Material für die zur Markierung verwendete Strahlung transparent oder durchscheinend ist.

3. Ummantelung nach Anspruch 1 oder 2,
**dadurch gekennzeichnet,**
**daß** der zweite Anteil von Farbstoff und/oder die Dicke der zweiten Schicht (11) so bemessen sind, daß die zweite Schicht (11) die zur Markierung verwendete Strahlung vollständig absorbiert.

4. Ummantelung nach einem der Ansprüche 1 bis 3,
**dadurch gekennzeichnet,**
**daß** die erste und die zweite Schicht (10, 11) Ruß oder Graphit als Farbstoff enthalten.

5. Ummantelung nach Anspruch 4,
**dadurch gekennzeichnet,**
**daß** der Anteil des Rußes oder Graphits in der zweiten Schicht (11) im Bereich von 0,2 - 0,8 Gew.% oder im Bereich von 0,2 - 0,5 Gew.% liegt.

6. Ummantelung nach einem der Ansprüche 3 bis 5,
**dadurch gekennzeichnet,**
**daß** die Dicke der zweiten Schicht (11) im Bereich von 0,01 - 1,0 mm oder im Bereich von 0,05 - 0,2 mm liegt.

7. Ummantelung nach einem der Ansprüche 4 bis 6,
**dadurch gekennzeichnet,**
**daß** der Anteil des Rußes oder Graphits in der ersten Schicht (10) im Bereich von 1 - 3 Gew.% liegt.

8. Ummantelung nach einem der Ansprüche 1 bis 7,
**dadurch gekennzeichnet,**
**daß** die erste und die zweite Schicht (10/11) aus demselben Material bestehen.

9. Ummantelung nach einem der Ansprüche 1 bis 8,
**dadurch gekennzeichnet,**
**daß** die erste und/oder die zweite Schicht (10,11) aus einem thermoplastischen oder viskoelastischen Material oder aus einem Elastomer bestehen.

10. Ummantelung nach einem der Ansprüche 1 bis 9,
**dadurch gekennzeichnet,**
**daß** die erste und die zweite Schicht (10, 11)verschweißt, verklebt oder durch einen Haftvermittler miteinander verbunden sind.

11. Ummantelung nach einem der Ansprüche 1 bis 10,
**dadurch gekennzeichnet,**
**daß** dem ersten oder zweiten Material Stabilisatoren und/oder Alterungsschutzmittel beigemischt sind.

12. Verfahren zur Markierung einer Ummantelung, die einen Innenraum von einem Außenraum trennt, bei dem eine außenraumseitige Schicht (11) mit einem Material auf der Ummantelung vorgesehen wird, das Ruß oder Graphit als Farbstoff enthält, bei dem der Anteil des Rußes oder Graphits derart bemessen wird und bei dem innerhalb eines als Markierungsfläche dienenden Bereichs das Material als Folge eines Energieeintrags von zur Markierung verwendeter Strahlung derart aufgeschmolzen wird, daß der im Ruß enthaltene Kohlenstoff zu CO₂ verbrennt und ein weitgehend rußfreier, schaumartig strukturierter Bereich entsteht, der einfallendes Licht streut und als weiße Fläche vor einem schwarzen Hintergrund erscheint.

13. Verfahren nach Anspruch 12,
**gekennzeichnet durch**
Bestrahlung des als Markierungsfläche dienenden Bereichs mit Laserlicht der Wellenlänge 500 nm ≤ λ ≤ 1200 nm.

## Claims

1. Sheath (9) which can be marked by irradiating with photons, the sheath which separates an inner space from an outer space and has a first layer (10) on the side of the inner space and a second layer (11) on the side of the outer space being **characterized by** the following further features:
a) the first layer (10), consisting of a first material, contains a first fraction of a colourant;
b) the second layer (11), consisting of a second material, contains a smaller, second fraction of the colourant, at least within a region serving as a marking area, the second fraction of the colourant being dimensioned such that the irradiation of the region with photons induces a change in colour of the material of the second layer.

2. Sheath according to Claim 1, **characterized in that** the second material is transparent or translucent to the radiation used for marking.

3. Sheath according to Claim 1 or 2, **characterized in that** the second fraction of colourant and/or the thickness of the second layer (11) is/are dimensioned such that the second layer (11) completely absorbs the radiation used for marking.

4. Sheath according to one of Claims 1 to 3, **characterized in that** the first layer (10) and the second layer (11) contain carbon black or graphite as colourant.

5. Sheath according to Claim 4, **characterized in that** the fraction of the carbon black or graphite in the second layer (11) lies in the range from 0.2 - 0.8% by weight or in the range from 0.2 - 0.5% by weight.

6. Sheath according to one of Claims 3 to 5, **characterized in that** the thickness of the second layer (11) lies in the range from 0.01 - 1.0 mm or in the range from 0.05 - 0.2 mm.

7. Sheath according to one of Claims 4 to 6, **characterized in that** the fraction of the carbon black or graphite in the first layer (10) lies in the range from 1 - 3% by weight.

8. Sheath according to one of Claims 1 to 7, **characterized in that** the first layer (10) and the second layer (11) consist of the same material.

9. Sheath according to one of Claims 1 to 8, **characterized in that** the first layer (10) and/or the second layer (11) consists of a thermoplastic material or viscoelastic material or of an elastomer.

10. Sheath according to one of Claims 1 to 9, **characterized in that** the first layer (10) and the second layer (11) are fused, adhesively bonded or connected to each other by an adhesion promoter.

11. Sheath according to one of Claims 1 to 10, **characterized in that** stabilizers and/or antioxidants are admixed with the first or second material.

12. Method of marking a sheath which separates an inner space from an outer space, in which a layer (11) on the side of the outer space is provided with a material on the sheath which contains carbon black or graphite as colourant, in which the fraction of the carbon black or graphite is dimensioned in such a way and in which, as result of an energy input from radiation used for marking, the material within a region serving as a marking area is melted in such a way that the carbon contained in the carbon black burns to form CO₂ and a region that is largely free of carbon black and structured in a foam-like form is produced, which region scatters incident light and appears as a white area against a black background.

13. Method according to Claim 12, **characterized by** irradiation of the region serving as a marking area with laser light of the wavelength 500 nm ≤ λ ≤ 1200 nm.

## Revendications

1. Gainage (9) qui peut être marqué par exposition à des photons, le gainage (9) comprenant une première couche (10) du côté intérieur qui sépare un espace intérieur d'un espace extérieur et une deuxième couche (11) du côté extérieur, **caractérisé par** les caractéristiques supplémentaires suivantes :
a) la première couche (10), constituée en une première matière, contient une première proportion d'un colorant,
b) la deuxième couche (11) constituée en une deuxième matière, contient au moins dans une partie servant de surface de marquage une deuxième proportion plus petite du colorant, la deuxième proportion du colorant étant telle que l'exposition de la partie à des photons provoque une modification dé la couleur de la matière de la deuxième couche.

2. Gainage suivant la revendication 1,
**caractérisé en ce que** la deuxième matière est transparente ou translucide au rayonnement utilisé pour le marquage.

3. Gainage suivant la revendication 1 ou 2,
**caractérisé en ce que** la deuxième proportion de colorant et/ou l'épaisseur de la deuxième couche (11) sont telles que la deuxième couche (11) absorbe entièrement le rayonnement utilisé pour le marquage.

4. Gainage suivant l'une des revendications 1 à 3,
**caractérisé en ce que** la première et la deuxième couche (10, 11) contiennent de la suie ou du graphite comme colorant.

5. Gainage suivant la revendication 4,
**caractérisé en ce que** la proportion de suie ou de graphite dans la deuxième couche (11) est de l'ordre de 0,2 à 0,8 % en poids ou de l'ordre de 0,2 à 0,5 % en poids.

6. Gainage suivant l'une des revendications 3 à 5,
**caractérisé en ce que** l'épaisseur de la deuxième couche (11) est de l'ordre de 0,01 à 1,0 mm ou de l'ordre de 0,05 à 0,2 mm.

7. Gainage suivant l'une des revendications 4 à 6,
**caractérisé en ce que** la proportion de suie ou de graphite dans la première couche (10) est de l'ordre de 1 à 3 % en poids.

8. Gainage suivant l'une des revendications 1 à 7,
**caractérisé en ce que** la première et la deuxième couche (10/11) sont en la même matière.

9. Gainage suivant l'une des revendications 1 à 8,
**caractérisé en ce que** la première et/ou la deuxième couche (10, 11) sont en une matière thermoplastique ou viscoélastique ou en un élastomère.

10. Gainage suivant l'une des revendications 1 à 9,
**caractérisé en ce que** la première et la deuxième couches (10, 11) sont soudées, collées ou reliées entre elles par un agent adhésif.

11. Gainage suivant l'une des revendications 1 à 10,
**caractérisé en ce qu'**il est ajouté à la première ou à la deuxième matière des agents de stabilisation et/ou des agents de protection vis à vis du vieillissement.

12. Procédé de marquage d'un gainage qui sépare un espace intérieur d'un espace extérieur, dans lequel on prévoit sur le gainage une couche (11) du côté extérieur en une matière qui contient de la suie ou du graphite comme colorant, dans lequel la proportion de la suie ou du graphite est telle et dans lequel, au sein d'une partie servant de surface de marquage, la matière, en raison d'un apport d'énergie par du rayonnement utilisé pour le marquage, est fondue de telle façon que le carbone contenu dans la suie est brûlé en CO₂ et qu'il se forme une partie, dans une grande mesure exempte de suie, à structure de type mousse qui diffuse la lumière incidente et qui apparaît sous la forme d'une surface blanche sur un arrière-plan noir.

13. Procédé suivant la revendication 12,
**caractérisé par** une exposition de la partie servant de surface de marquage à de la lumière laser ayant une longueur d'onde de 500 nm ≤ λ≤ 1200 nm.
